# FASCICULE DE BREVET EUROPEEN

(11) **EP 0 227 563 B1**
(45) Date de publication et mention de la délivrance du brevet: **18.04.1990**
(21) Numéro de dépôt: 86420293.2
(22) Date de dépôt: 26.11.1986
(51) Int. Cl.: C22F 1/047, C22F 1/057

(54) **Procédé de désensibilisation à la corrosion exfoliante avec obtention simultanée d'une haute résistance mécanique et bonne tenue aux dommages des alliages d'aluminium contenant du lithium**
Verfahren zur Desensibilisierung gegen Abschieferungskorrosion bei Lithium enthaltenden Aluminiumlegierungen, wobei gleichzeitig hohe mechanische Festigkeitswerte erhalten werden und der Schaden begrenzt bleibt
Process od desensitization to exfoliating corrosion of lithium-containing aluminium alloys, resulting simultaneously in a high mechanical resistance and in good damage limitation

(30) Priorité: 28.11.1985 FR 8518208
(43) Date de publication de la demande: 01.07.1987
(73) Titulaire: CEGEDUR PECHINEY RHENALU, 75008 Paris (FR)
(72) Inventeur: Meyer, Philippe, F-38500 Voiron (FR); Reboul, Max, F-38120 Saint-Egrève (FR)
(74) Mandataire: Séraphin, Léon

(56) Documents cités:
- EP-A- 214 381
- EP-A- 0 150 456
- EP-A- 0 157 600

## Description

La présente invention est relative à un procédé de désensibilisation à la corrosion exfoliante des alliages d'AI contenant du Li par traitement de sous-revenu, conduisant simultanément à de hautes résistances mécaniques et une bonne tenue aux dommages.

On sait que l'obtention d'une bonne tenue à la corrosion est un point essentiel de la mise au point des alliages d'aluminium, en particulier pour l'aéronautique. De façon générale, cette bonne résistance est obtenue par des traitements thermiques de sur-revenu, soit monopalier, soit bipalier (par exemple le traitement T73 sur les alliages AI Zn Cu Mg, selon la désignation de l'Aluminium Association). Cette désensibilisation par revenu poussé est également applicable aux alliages aluminium-lithium, où l'on constate de façon générale que des revenus à haute température (T ≥ 190°C) et pour des durées suffisamment longues, conduisent à une bonne résistance à la corrosion.

Cependant, la meilleure combinaison de résistance mécanique et tenue au dommage obtenue sur alliages conventionnels d'AI, ne peut être obtenue avec ces traitements de sur-revenu, désensibilisants à la corrosion.

Pour les alliages conventionnels d'aluminium, les meilleurs compromis de résistance mécanique - tenue en corrosion et les meilleurs compromis résistance mécanique - tenue au dommage ne peuvent être réalisés que sur des alliages différents et par des traitements thermiques différents.

Par exemple, l'alliage 2024 (selon la désignation de l'Aluminium Association) utilisé dans les parties les plus.sollicitées en fatigue-traction, offre le meilleur compromis résistance mécanique - tenue en fatigue; cependant, cet alliage est utilisé à l'état T4 ou T3, c'est-à-dire mûri à température ambiante et de ce fait, ne présente pas de bonne résistance à la corrosion feuilletante dès que l'épaisseur du produit dépasse quelques millimètres.

Notons que pour apprécier la tenue à la corrosion exfoliante en atmosphère naturelle, il est apparu que le test de corrosion feuilletante EXCO (norme ASTM G34-1979) appliqué pendant 96 h est bien représentatif. En effet, la comparaison d'échantillons ayant subi l'essai de test EXCO et l'exposition en atmosphère de type marin donne pour des alliages d'AI contenant du Li, les mêmes classements de résistance du matériau à la corrosion, selon divers traitements, avec cependant une tendance du test EXCO à être légèrement plus sévère que la corrosion naturelle. Rappelons que cette notation EXCO comporte les échelles suivantes (norme référencée ci-dessus):

Elle est établie par comparaison à des échantillons de référence.

Selon l'invention, le revenu doit être effectué dans un domaine de températures-temps suivant:
t 24 x 5 puissance ((150―T)/30)
t ≤ 80 x 5 puissance ((150-T)/30) et T ≤ 160°C pour Mg , 2%
T ≤ 160°C-5 x (2-%Mg)°C pour 1 ≤ Mg ≤ 2%
T ≤ 155°C pour Mg ≤ 1 % avec t: durée de revenu en heures
T: températures de revenu en °C.

De préférence, le revenu est effectué à une température inférieure ou égale à 155°C.

L'alliage ainsi traité présente une sensibilité au test EXCO inférieure ou égale à B ce qui correspond à un bon comportement en atmosphère naturelle, une résistance mécanique au moins comparable au 2024 (état T3 ou T4) et une bonne tenue au dommage.

Pour les durées inférieures à 20 x 5 exp ((150-T)/30)*, les caractéristiques mécaniques sont insuffisantes; pour les durées supérieures à 80 x 5 exp ((150-T)/30), le maximum de résistance est dépassé et la ténacité chute fortement.

Pour les températures supérieures aux valeurs indiquées, la résistance à la corrosion exfoliante est insuffisante.

L'invention s'applique en particulier à des alliages aluminium-lithium contenant en poids %: Li 1 à 4; Cu 0 à 5; Mg 0 à 7; Zr 0 à 0,2; Cr 0 à 0,4; Mn 0 à 1; Fe ≤ 0,5; Si ≤ 0,5; autres éléments tels que Hf, Nb, V, W, Ta, Ti, chacun inférieur à 0,5%, reste aluminium et impuretés habituelles.

Ces alliages peuvent être obtenus par métallurgie du lingot ou par procédé de solidification rapide (métallurgie des poudres, "splat cooling", solidification rapide de rubans, etc ...).

Ces produits sont transformés de façon habituelle pour les alliages au lithium, corroyés à chaud et/ou à
^{*} exp. signifie puissance.
froid, enfin, ils subissent un traitement de mise en solution, une trempe, éventuellement suivie d'un écrouissage à froid, et un revenu de précipitation structurale.

L'invention s'applique à toute forme de produit (forgés, matricés, laminés, filés, étirés), ainsi qu'aux alliages moulés, ne subissant aucun corroyage.

Les exemples suivants illustrent le procédé selon l'invention et sont illustrés par la figure 1 représentant le domaine des longueurs de fissures de fatique en fonction du nombre de cycles subis.

Sauf indication contraire, les désignations d'alliages ou de traitements thermiques sont conformes aux désignations de l'Aluminium Association et les pourcentages d'éléments d'alliages sont des pourcentages en poids.

### Exemple 1

Cet exemple 1, relatif à l'art antérieur, montre la bonne corrélation entre les essais atmosphériques réels et le test EXCO pour des échantillons d'alliage AI-Li sur-revenus.

Un alliage 8090: 2,7% Li; 1,3% Cu; 1 % Mg; 0,11 % Zr; 0,04% Fe; 0,03% Si; reste aluminium a été coulé en billette φ 200 mm, homogénéisé 24 h à 533°C, écroûté à φ 140 mm, filé en larget de 100 x 13 mm² à la température de 430°C (rapport de filage = 12), mis en solution 1 h 30 à 535°C, trempé à l'eau froide, tractionné de 2% et soumis à divers traitements de revenu.

De la même façon, un alliage 2091 à 2,0 Li; 2,1 Cu; 1,4 Mg; 0,11 Zr; 0,04 Fe; 0,03 Si, reste aluminium, a été coulé en billette et> 200 mm, homogénéisé 24 h à 525°C, écroûté à φ 140 mm, filé dans les conditions précédentes, mis en solution 1 h 30 à 526°C, trempé à l'eau froide, tractionné de 2% et soumis au revenu.

Un larget, section 100 x 13 d'alliage 2024 T351 est pris en référence.

Les échantillons de larget filé revenu ont été usinés à mi-épaisseur sur la moitié de leur largeur, afin de présenter à la fois un état de surface brut de filage et une surface usinée.

Ils ont ensuite subi d'une part le test de corrosion exfoliante et d'autre part l'exposition atmosphérique en milieu marin dans notre station de Salins de Giraud en Camargue (France), dans les conditions suivantes:
tôles de 200 x 100 _{MM}² fixées sur pupitre par des pièces isolantes après dégraissage à l'acétone ou alcool.

durée d'exposition avant examen: 22 mois.

Les résultats comparatifs sont les suivants:

### Exemple 2

Un alliage 2091 de composition à 2,0 Li; 1,9 Cu, 1,6 Mg; 0,08 Zr; 0,05 Fe; 0,04 Si, reste aluminium, est coulé en plaque de section 800 x 300 mm² et de poids 1,5 tonne, homogénéisé 24 h à 526°C, écroûté et ébouté (épaisseur du plateau: 270 mm), réchauffé 12 h à 470°C, laminé à chaud à partir de cette température jusqu'à une épaisseur de 3,2 mm, enroulé en bobine, recuit 1 h à 450°C, laminé à froid en continu jusqu'à 1,6 mm, mis en solution 20 min à 526°C, trempé à l'eau froide, et revenu. Les résultats des essais de corrosion feuilletante, de caractéristiques mécaniques de traction et de ténacité apparente (KcA) sont les suivants:

L'échantillon d'alliage 2091 ayant subi le revenu à 150°C pendant 48 h a été comparé à un alliage 2024 état T351 en ce qui concerne la résistance à la propagation des fissures de fatigue, sous une charge sinusoïdale o = 90 +- 40 MPa (éprouvette à fissure centrale) de 100 mm de large.

La figure 1 donne les plagues des courbes: longueur des fissures (2a) en fonction du nombre de cycles (N), pour les directions comprises entre le sens long et le sens travers de la tôle pour ces deux alliages: on constate que les deux alliages sont sensiblement équivalents, avec une tendance à la supériorité du 2091 par rapport au 2024 pour les nombres de cycles élevés et une moindre dispersion des résultats pour le premier.

### Exemple 3

Un alliage 8090 de composition 2,5 li; 1,4 Cu; 0,95 Mg; 0,06 Zr; 0,06 Fe; 0,03 Si; reste AI a été coulé en plateau de section 800 x 300 mm² et de poids 1,5 tonne, homogénéisé 24 h à 535°C, ébouté et scalpé à épaisseur 270 mm, réchauffé 12 h à 450°C, laminé à chaud jusqu'à 3,2 mm à partir de 450°C, recuit 1 h à 450°C, laminé en tôle jusqu'à 1,6 mm à froid, mis en solution 20 min à 535°C, trempé à l'eau froide, tractionné de 1,5% à froid et revenu selon les conditions indiquées au tableau ci-après. Les résultats des essais des tests EXCO, des essais en atmosphère marine naturelle, ainsi que ceux des caractéristiques mécaniques de traction et de ténacité (KIC), comparativement à ceux obtenus sur l'alliage 2024 T351, sont rassemblés dans le tableau 3.

### Exemple 4

Un alliage de composition 2,7 Li; 1,0 Mg; 1,3 Cu; 0,11 Zr; 0,04 Fe; 0,03 Si; reste aluminium est coulé en billettes ϕ 200 mm, homogénéisé 24 h à'535°C, écroûté à 140 mm, filé en larget de section 100 x 13 mm² à 430°C, mis en solution 1 h 30 à 535°C, trempé à l'eau froide, tractionné de 2% et revenu selon les conditions données au tableau IV suivant.

Les résultats des essais de corrosion feuilletante (test EXCO et atmosphère marine), de caractéristiques mécaniques de ténacité (KIC), comparativement à celles obtenues sur l'alliage 2024 sont reportées au Tableau 4.

### Exemple 5

Un alliage de composition 2,0 Li; 3,2 Cu; 0,3 Mg; 0,11 Zr; 0,04 Fe; 0,04 Si; reste aluminium, a été coulé en billette ϕ 200, homogénéisé 12 h à 510°C puis 24 h 520°C, écroûté à ϕ 140 mm, filé à 420°C en un larget section 100 x 13 mm², mis en solution 1 h 30 à 525°C, trempé à l'eau froide, tractionné à froid de 2% et revenu selon l'invention 48 h à 150°C.

Les résultats des caractéristiques mécaniques de traction dans le sens long de ténacité KIC, sens LT, du test de corrosion feuilletante EXCO, et la densité d comparativement à ceux obtenus sur les alliages classiques 2024 et 7075, sont reportés dans le TABLEAU 5.

## Revendications

1. Procédé de traitement thermique des alliages d'AI contenant du Li en vue d'améliorer leur résistance à la corrosion exfoliante tout en conservant une haute résistance mécanique et une bonne tenue aux dommages, caractérisé en ce que le revenu final est pratiqué dans le domaine températures T (en °C) - temps t (en heure) suivantes:
t ≥ 24 x 5 puissance ((150-T)/30)
t ≤ 80 x 5 puissance ((150-T)/30) avec T ≤ 160°C pour Mg ≥ 2%
T ≤ 160°C-5 x (2-%Mg)°C pour 1 ≤ Mg ≤2%
T ≤ 155°C pour Mg ≤ 1%

2. Procédé selon la revendication 1, caractérisé en ce que la température de traitement est inférieure ou égale à 155°C.

3. Application du procédé selon l'une des revendications 1 à 2 aux alliages contenant en poids% de 1 à 4% de Li, de 1 à 5% de Cu, moins de 7% Mg, moins de 0,2% Zr, moins de 0,4% Cr, moins de 1 % Mn, moins de 0,5% de chacun des éléments suivants: Fe, Si, Hf, Nb, V, W, Ta, Ti, reste AI et impuretés habituelles.

## Patentansprüche

1. Verfahren zur thermischen Behandlung von Lithium enthaltenden Aluminiumlegierungen zur Verbesserung ihrer Abblätterungskorrosionsbeständigkeit unter gleichzeitiger Beibehaltung einer hohen mechanischen Festigkeit und einer guten Beschädigungswiderstandsfähigkeit, dadurch gekennzeichnet, daß das Endglühen im folgenden Bereich Temperatur T (°C) - Zeit t (h) durchgeführt wird:
t ≥ 24 x 5 hoch ((150-T)/30)
t ≤ 80 x 5 hoch ((150―T)/30, wobei T 160°C für Mg ≥ 2%
T ≤ 160°C-5 (2-% Mg)°C für 1 ≤ Mg ≤ 2%
T 155°C für Mg ≤ 1 %.

2. Verfahren nach Anspruch 1, dadurch gekennzeichnet, daß die Behandlung bei einer Temperatur unter oder gleich 155°C durchgeführt wird.

3. Anwendung des Verfahrens nach Anspruch 1 oder 2 auf Legierungen mit einem Gewichtsanteil von 1-4% Li, 1-5% Cu, unter 7% Mg, unter 0,2% Zr, unter 0,4% Cr, unter 1 % Mn, unter 0,5% jedes der folgenden Elemente: Fe, Si, Hf, Nb, V, W, Ta, Ti, wobei der Rest AI und übliche Verunreinigungen sind.

## Claims

1. A process for the heat treatment of AI alloys containing Li to improve their resistance to exfoliation corrosion while retaining a high level of mechanical strength and good resistance to damage characterised in that the final ageing operation is carried out in the following range of temperatures T (in °C) and times t (in hours):
t 24 x 5 exp ((150-T)/30)
t ≤ 80 x 5 exp ((150-T)/30) with: T ≤ 160°C for Mg ≥ 2%
T ≤ 160°C-5 (2-% Mg)°C for 1 ≤ Mg ≤ 2%
T ≤ 155°C for Mg ≤ 1%.

2. A process according to claim 1 characterised in that the treatment temperature is lower than or equal to 155°C.

3. Application of the process according to one of claims 1 to 2 to alloys containing by weight from 1 to 4% of Li, from 1 to 5% of Cu, less than 7% Mg, less than 0.2% Zr, less than 0.4% Cr, less than 1 % Mn, and less than 0.5% of each of the following elements: Fe, Si, Hf, Nb, V, W, Ta, Ti, with the balance being AI and the usual impurities.
